# FASCICULE DE BREVET EUROPEEN

(11) **EP 0 018 034 B1**
(45) Date de publication et mention de la délivrance du brevet: **30.11.1983**
(21) Numéro de dépôt: 80200312.9
(22) Date de dépôt: 08.04.1980
(51) Int. Cl.: C25B 13/04

(54) **Procédé de fabrication d'un diaphragme perméable pour cellule d'électrolyse**
Verfahren zur Herstellung eines durchlässigen Diaphragmas für eine Elektrolysezelle
Process for manufacturing a porous diaphragm for an electrolytic cell

(30) Priorité: 17.04.1979 FR 7909835
(43) Date de publication de la demande: 29.10.1980
(73) Titulaire: SOLVAY & Cie (Société Anonyme), B-1050 Bruxelles (BE)
(72) Inventeur: Niccolini, Giuseppe, I-57012 Castiglioncello (IT); Reginato, Luigi, I-34074 Monfalcone (GO) (IT)

## Description

La présente invention a pour objet la fabrication de diaphragmes perméables à base de fibres d'amiante, destinés à des cellules pour l'électrolyse de solutions aqueuses d'halogénures de métaux alcalins tels que le chlorure de sodium ou de potassium.

Elle concerne plus particulièrement un procédé pour l'obtention de diaphragmes de ce type, présentant une bonne stabilité de dimensions, c'est-à-dire dont l'épaisseur reste pratiquement inchangée pendant leur utilisation dans une cellule d'électrolyse.

Dans les cellules à diaphragme connues, en particulier les cellules pour l'électrolyse d'une saumure de chlorure de sodium, le diaphragme est habituellement constitué d'une couche ou d'une feuille en amiante, appliqué sur une structure ajourée en fer formant la cathode de la cellule. Les diaphragmes connus en amiante présente le désavantage d'être de dimensions instables au cours du temps. Au début de l'électrolyse, ces diaphragmes connus ont tendance à gonfler, ce gonflement étant suivi d'un tassement progressif sous l'effet de la pression hydrostatique régnant dans la cellule. Ces variations, au cours du temps, du volume et de la forme du diaphragme sont défavorables à l'électrolyse. Elles ont en outre une influence désavantageuse sur la géométrie à adopter pour la cellule. En particulier, le gonflement du diaphragme au début de son exploitation impose de prévoir pour la cellule, des écarts entre les anodes et les cathodes nettement supérieurs à la valeur optimum requise pour une cellule en régime.

Pour renforcer la cohésion des diaphragmes et amiante et améliorer leur stabilité de forme et de dimensions, on propose, dans la demande de brevet allemand 2 140 714 de Tokuyama Soda K. K., déposée le 13 août 1971, d'ajouter aux fibres d'amiante du diaphragme un liant constitué d'un polymère fluoré mis en oeuvre sous forme d'une dispersion aqueuse. On doit chauffer ensuite le diaphragme ainsi obtenu à une température élevée pour fondre le polymère (au moins 295°C selon les exemples).

Dans une variante de ce procédé connu, décrite dans le brevet belge 809 822 de Diamond Shamrock Corporation, déposé le 16 janvier 1974, on forme une suspension aqueuse de fibres d'amiante et de particules d'un polymère thermoplastique généralement fluoré, on aspire la suspension à travers la cathode ajourée pour y déposer un diaphragme formé d'un mélange sensiblement homogène des fibres d'amiante et du polymère, et on chauffe également le diaphragme à haute température, par exemple supérieure à 300°C, pour fondre le polymère et lui permettre de lier les fibres d'amiante entre elles.

Les diaphragmes obtenus par ces deux procédés connus présentent généralement une perméabilité insuffisante aux électrolytes aqueux et une résistivité électrique élevée.

Pour remédier à cet inconvénient, on suggère, dans le brevet Etats-Unis 4 065 534, publié le 27 décembre 1977 et cédé à PPG Industries Inc., d'exécuter le chauffage en atmosphère oxydante, de manière à oxyder le polymère pendant qu'on le fond.

Ces procédés connus présentent divers inconvénients sérieux. Tout d'abord, ils mettent en oeuvre des polymères fluorés qui sont difficiles à fabriquer. Ensuite, ils impliquent de traiter le diaphragme à des températures élevées ce qui est particulièrement dommageable lorsque le diaphragme est formé sur la cathode car celle-ci subit des contraintes thermiques exagérées et se déforme fréquemment lors du traitement thermique. Ils imposent par ailleurs l'emploi d'agents tensioactifs pour assurer une dispersion satisfaisante du polymère parmi les fibres inorganiques, ce qui conduit généralement à une émission importante d'écume dans les cellules d'électrolyse utilisant de tels diaphragmes. Enfin, les diaphragmes obtenus par ces procédés connus manquent généralement d'uniformité, leurs propriétés intrinsèques sont difficilement reproductibles et ils n'ont pas encore une stabilité de dimensions suffisante.

L'invention a pour objectif de fournir un procédé nouveau pour la fabrication de diaphragmes perméables à base de fibres d'amiante, qui évite les inconvénients précités des procédés connus en permettant notamment la suppression des agents tensioactifs et en conduisant à l'obtention de diaphragmes qui présentent à la fois une perméabilité optimum aux électrolytes aqueux, une faible résistance électrique, ainsi qu'une grande homogénéité et d'excellentes caractéristiques de cohésion et de stabilité de dimensions.

L'invention concerne dès lors un procédé de fabrication d'un diaphragme perméable in situ sur une cathode ajourée pour cellule d'électrolyse de solutions aqueuses d'halogénures de métaux alcalins, dans lequel on forme une feuille comprenant des fibres d'amiante et un polymère thermoplastique sous forme solide divisee à partir d'une suspension aqueuse de ces produits qu'on aspire à travers la cathode ajourée et on chauffe la feuille de manière à fondre le polymère; selon l'invention, avant de fondre le polymère, on le soumet à un traitement d'oxydation. Ce traitement et les polymères utilisés sont définis ci-après.

Dans le procédé selon l'invention, les fibres d'amiante sont choisies de façon à résister à l'action corrosive des bains d'électrolyse. Elles consistent avantageusement en fibres d'amiante chrysotile ou des fibres d'amiante amphibole, notamment de la crocidolite ou de l'anthophyllite.

Les polymères utilisés dans le procédé selon l'invention sont les polymères dérivés d'alpha- oléfines non substituées comprenant de 2 à 10, et de préférence de 2 à 6 atomes de carbones dans leur molécule, telles que l'éthylène, le propylène, le butène-1, le 4-méthylpentène-1 et l'octène-1. Bien que les homopolymères de ces oléfines conviennent bien, on préfère selon une forme d'exécution particulièrement avantageuse du procédé selon l'invention, faire usage de copolymères d'au moins deux de ces oléfines. Des résultats particulièrement avantageux ont été obtenus avec les copolymères d'éthylène et de butène-1 ou de propylène.

Dans le procédé selon l'invention, on incorpore généralement à la feuille une quantité suffisante de polymère pour que ce dernier puisse s'interposer entre les fibres d'amiante individuelles et les lier efficacement entre elles une fois fondu, de manière à s'opposer ainsi à un gonflement du diaphragme pendant son utilisation dans une cellule d'électrolyse. La quantité minimum de polymère dépend de la nature de celui-ci et peut être aisément déterminée par l'expérience. D'une manière générale, on incorpore à la feuille du diaphragme au moins 1 %, de préférence au moins 3%, en poids de polymère. Il est préférable de ne pas dépasser 70% en poids de polymère dans le diaphragme. D'une manière générale, on obtient de bons résultats en incorporant dans la feuille de préférence de 3 à 20% en poids de polymère.

En variante, on peut aussi incorporer, dans la feuille du diaphragme, d'autres constituants habituels des diaphragmes perméables, tels que des additifs destinés à conférer des propriétés particulières au diaphragme. On peut par exemple lui incorporer, à titre d'additif, des particules de fer, d'oxyde de fer, de cuivre ou d'oxyde de cuivre, comme décrit dans le brevet belge 773 918 du 14 octobre 1971, au nom de la Demanderesse.

Suivant l'invention, le polymère peut être incorporé dans la feuille du diaphragme sous n'importe quelle forme solide divisée, par exemple à l'état de particules telles que des grains, des paillettes ou des fibres courtes. De préférence, le polymère est incorporé sous forme de fibrilles.

On entend désigner par fibrilles une structure spécifique de la matière polymère. Les fibrilles consistent en un agrégat d'une multitude de filaments très ténus, d'aspect pelliculaire, connectés entre eux de manière à former un réseau tridimensionnel. D'aspect floconneux, les agrégats fibrillés ont une forme oblongue; leur longueur varie de 0,5 à 50 mm environ et leur diamètre de quelques microns à 5 mm environ. Ils sont caractérisés par une surface spécifique élevée, supérieure à 1 m²/g et même, dans beaucoup de cas, à 10 m²/g.

Les fibrilles utilisées dans le cadre du procédé suivant l'invention peuvent, par exemple, être fabriquées en soumettant un mélange d'un polymère à l'état fondu et d'un solvant, à une détente brusque au travers d'un orifice approprié, comme décrit notamment dans les brevets français 1 596 107 du 13 décembre 1968, 2 148449 et 2 148 450 du 1 er août 1972 et dans les brevets belges 811 778 du 1 er mars 1974 et 824 844 du 17 janvier 1975, tous au nom de la Demanderesse.

En variante, les fibrilles utilisées dans le cadre de l'invention peuvent aussi être fabriquées par d'autres procédés, par exemple par l'un ou l'autre des procédés décrits dans les brevets français 1 214 157 du 10 juin 1958 et 1 472 989 du 24 septembre 1965, au nom de E. 1. du Pont de Nemours and Co. Dans ces procédés de fabrication, on obtient toutefois des mèches fibrillées continues, qu'il convient ensuite de déchiqueter, par exemple par broyage.

Pour oxyder le polymère avant formation de la feuille, on peut faire usage de n'importe quelle technique connue, approprié, telle qu'un traitement à l'ozone ou une irradiation en présence d'air.

On préfère toutefois, selon l'invention, oxyder le polymère au moyen d'un oxydant se trouvant en solution, par exemple au moyen d'une solution aqueuse de peroxyde d'hydrogène, d'hypochlorite de calcium ou de métal alcalin, de perborate de métal alcalin ou de percarbonate de métal alcalin; dans le cas où le polymère est choisi parmi les polyoléfines, d'excellent résultats ont été obtenus avec des solutions aqueuses de persulfate d'ammonium ou de métal alcalin.

La quantité d'oxydant à mettre en oeuvre dépend de divers facteurs, et notamment de la nature du polymère, de la nature et des dimensions des fibres inorganiques du diaphragme, de la nature de l'oxydant et de la technique mise en oeuvre pour traiter le polymère avec l'oxydant. Elle peut être déterminée dans chaque ces particulier par un travail de routine au laboratoire.

Selon le procédé de l'invention on règle l'oxydation du polymère pour obtenir une teneur en oxygène actif au moins égale à 0,5 g, et de préférence supérieure à 1 g, pour 100 g de polymère. Bien qu'en principe l'invention ne soit pas limitée par une valeur limite maximum du taux d'oxydation, on choisit généralement, pour des considérations d'ordre économique, de ne pas dépasser un taux d'oxydation correspondant à 10 g d'oxygène actif pour 100 g de polymère. Des valeurs particulièrement adéquates sont en général celles comprises entre 2 et 5 g.

Selon l'invention, l'oxydation du polymère est opérée avant sa fusion.

L'oxydation du polymère peut être opérée indifféremment avant ou après lui avoir conféré la forme solide divisée, souhaitée pour former la feuille.

Dans le cas particulier où le polymère est utilisé dans la feuille à l'état de fibrilles, on peut opérer le traitement d'oxydation directement sur les fibrilles ou, en variante, avant de former les fibrilles, par exemple avant de soumettre une solution du polymère à une détente brusque à travers un orifice approprié pour former les fibrilles. Dans cette variante de l'invention, on peut par exemple oxyder le polymère à l'état de poudre, de granules ou de paillettes, puis le dissoudre dans un solvant approprié et soumettre la solution résultante à une détente brusque à travers un orifice approprié pour produire les fibrilles, suivant la technique décrite dans les brevets français 1 596 107 du 13 décembre 1968, 2 148 449 et 2 148 450 du 1 er août 1972 et dans les brevets belges 811 778 du 1 er mars 1974 et 824 844 du 17 janvier 1975, tous au nom de la Demanderesse.

Dans le procédé suivant l'invention, la durée et la température du chauffage auquel on soumet la feuille dépendent de la nature du polymère et de l'état sous lequel il est incorporé dans la feuille du diaphragme. Elles doivent être choisies de manière qu'il en résulte une fusion suffisante du polymère pour que celui-ci enrobe partiellement les fibres inorganiques et les soude entre elles. D'habitude, des températures comprises entre 130 et 250°C suffisent de même que des durées comprises entre 1 et 100 minutes.

Dans le procédé suivant l'invention on fabrique le diaphragme in situ sur la cathode ajourée en appliquant la technique décrite dans le brevet Etats-Unis 1 865 152 au nom de K. E. STUART, du 28 juin 1932, ou dans le brevet Etats-Unis 3 344 053 au nom de NEIPERT et al., du 4 mai 1964.

On aspire à travers le support une suspension aqueuse des fibres d'amiante et du polymère, de manière à former un feutre qui épouse les contours de la cathode ajourée. De préférence, on utilise un milieu aqueux pour disperser les fibres d'amiante et le polymère, qui consiste avantageusement en une solution aqueuse d'hydroxyde de sodium; on utilise de préférence une saumure caustique obtenue par électrolyse d'une saumure de chlorure de sodium dans une cellule à diaphragme. Pour assurer une dispersion efficace des fibres d'amiante et du polymère dans le milieu aqueux, on peut avantageusement soumettre celui-ci à un battage pendant qu'on y introduit les fibres et le polymère, en utilisant à cet effet le procédé et le dispositif décrits dans le brevet français 2 308 702 déposé le 25 avril 1975, au nom de la Demanderesse.

La feuille ainsi obtenue est ensuite séchée, puis chauffée, sur son support, à une température suffisante et pendant un temps suffisant pour fondre au moins superficiellement le polymère, de manière à souder de la sorte les fibres inorganiques entre elles.

On utilise avantageusement le polymère sous forme de fibrilles.

L'intérêt du procédé selon l'invention va apparaître à la lecture des exemples d'application qui suivent.

Dans les exemples d'application suivants, on a procédé à quelques essais d'électrolyse dans une cellule de laboratoire à électrodes verticales, séparées par un diaphragme. L'anode a consisté en une plaque en titane portant un revêtement actif de cristaux mixtes constitués de 50% en poids de bioxyde de ruthénium et de 50% en poids de bioxyde de titane.

La cathode a consisté en un treillis d'acier doux dont la face disposée en regard de l'anode a été recouverte d'un diaphragme.

### Exemple 1

On a préparé, par une technique approprié, ne faisant pas partie de l'invention, des fibrilles au départ du polymère connu sous le nom ELTEX A3400 (Solvay & Cie), qui est un copolymère d'éthylène et de butène. Les fibrilles utilisées avaient une longueur ne dépassant pas 2 mm et leur surface spécifique moyenne était égale à 14 m²/g.

Les fibrilles ont été soumises à un traitement d'oxydation, conformément à l'invention. A cet effet, on a dispersé les fibrilles dans de l'eau déminéralisée à 100°C, à raison de 10 g de fibrilles par litre d'eau, et on a soumis la dispersion à une turbulence intense au moyen d'un agitateur à hélice.

Tout en maintenant l'agitation on a ajouté progressivement du persulfate de potassium à la suspension, jusqu'à concurrence d'environ 50% du poids des fibrilles.

Après environ 40 minutes d'agitation intense, on a filtré la suspension et on a recueilli les fibrilles.

On a consigné au tableau I la distribution granulométrique des fibrilles recueillies à l'issue du traitement d'oxydation, établie conformément aux normes de Tyler (Chemical Engineers Handbook, J. H. Perry, McGraw-Hill Book Company, 1963, p. 21-50 et 21-51).

On a dispersé 200 g des fibrilles ainsi obtenues, dans 70 1 d'une saumure alcaline contenant approximativement 8% en poids d'hydroxyde de sodium et 16% en poids de chlorure de sodium. On a ensuite soumis la dispersion résultante à une agitation pendant 5 minutes, puis on y a dispersé 2 440 g d'amiante et on a poursuivi l'agitation pendant 9 secondes. La suspension homogène ainsi obtenue a ensuite été diluée jusqu'à un volume globale de 525 I, par addition d'un complément de saumure alcaline.

Après formation de la suspension aqueuse de la manière décrite ci-dessus, on y a immergé la cathode de la cellule de laboratoire décrite plus haute, et on a aspiré ladite suspension aqueuse à travers le treillis de la cathode en créant une dépression régulièrement croissante jusqu'à une valeur correspondant approximativement à une colonne de mercure de 500 mm, pendant une dizaine de minutes. La cathode a ensuite été extraite de la suspension et le diaphragme a été successivement séché à 90°C pendant une heure, puis chauffé à 160°C pendant une heure, pour fondre les fibrilles.

Le diaphragme obtenu à l'issue du traitement présentait un grammage égal à 1,44 kg/m².

Pour l'essai d'électrolyse, la distance anode-cathode a été réglée à 6 mm.

On a procédé, dans la cellule, à l'électrolyse d'une solution aqueuse contenant environ 250 g de chlorure de sodium par litre, à 85°C, sous une densité de courant anodique égale à 2kA/m^{2.}

Au cours de l'essai d'électrolyse, on a relevé périodiquement la tension aux bornes de la cellule, le rendement de courant correspondant au chlore produit et l'énergie consommée par tonne de chlore produite. Les résultats sont consignés au tableau II.

A l'issue de la période d'essai de 78 jours, le diaphragme conservait un excellent comportement et il a été maintenu en service.

### Exemple 2

A titre comparatif, on a répété l'essai de l'exemple 1, mais en omettant d'introduire des fibrilles polymériques dans la suspension aqueuse d'amiante, utilisée pour fabriquer le diaphragme. On a par ailleurs supprimé le traitement thermique à 160°C.

Pour l'essai d'électrolyse, on a imposé une distance anode-cathode égale à 6 mm, comme dans l'essai de l'exemple 1. Dès le début de l'électrolyse, le diaphragme a gonflé jusqu'à occuper la quasi totalité de l'espace séparant l'anode de la cathode, de sorte qu'il a été impossible d'atteindre un état de fonctionnement stationnaire de la cellule.

### Exemple 3

On a répété l'essai de l'exemple 2, mais en imposant cette fois une distance anode-cathode égale à 12 mm, pour compenser le gonflement du diaphragme. On a relevé les résultats d'électrolyse suivants:
tension aux bornes: 3,45 V
rendement de courant: 95,7%
consommation d'énergie: 2 726 kWh/t chlore.

Une comparaison des résultats de l'exemple 1 (conforme à l'invention) avec ceux des exemples 2 et 3 fait apparaître l'avantage des diaphragmes obtenus par le procédé suivant l'invention en ce qui concerne l'encombrement et le rendement énergétique des cellules d'électrolyse.

Comparé au procédé décrit dans le brevet belge 809 822 précité, l'exemple 1 montre en outre que dans le procédé suivant l'invention le chauffage du diaphragme peut être opéré à une température beaucoup plus basse.

## Revendications

1. Procédé pour la fabrication d'un diaphragme perméable, in situ sur une cathode ajourée d'une cellule d'électrolyse de solutions aqueuses d'halogénures de métaux alcalins, selon lequel on prépare une suspension aqueuse de fibres d'amiante et d'un polymère thermoplastique à l'état solide divisé, on aspire la suspension à travers la cathode ajourée pour y former une feuille contenant les fibres et le polymère, et on chauffe la feuille sur le support pour fondre le polymère, caractérisé en ce qu'on met en oeuvre un polymère sélectionné parmi les polymères dérivés d'alpha oléfines non substituées comprenant de 2 à 10 atomes de carbone dans leur molécule, et en ce qu'avant d'aspirer la suspension à travers la cathode ajourée, on soumet le polymère à un traitement d'oxydation réglé pour réaliser une teneur d'au moins 0,5% en poids d'oxygène actif dans le polymère.

2. Procédé selon la revendication 1, caractérisé en ce qu'on règle l'oxydation du polymère pour obtenir une teneur en oxygène actif supérieure à 1 g d'oxygène actif pour 100 g de polymère.

3. Procédé selon la revendication 1 ou 2, caractérisé en ce que l'on met en oeuvre pour le traitement d'oxydation une solution aqueuse de persulfate d'ammonium ou de métal alcalin.

4. Procédé selon l'une quelconque des revendications 1 à 3, caractérisé en ce que l'on met en oeuvre un polymère choisi parmi les polymères d'oléfines non substituées comprenant de 2 à 6 atomes de carbone dans leur molécule.

5. Procédé selon la revendication 4, caractérisé en ce que le polymère est un copolymère d'éthylène et de butène-1 ou du propylène.

6. Procédé selon l'une quelconque des revendications 1 à 5, caractérisé en ce que la feuille comprend de 1 à 70% en poids de polymère.

7. Procédé selon l'une quelconque des revendications 1 à 6, caractérisé en ce que l'on met en oeuvre le polymère sous la forme de fibrilles.

## Patentansprüche

1. Verfahren zur Herstellung eines durchlässigen Diaphragmas in situ auf einer durchbrochenen Kathode einer Elektrolysezelle wässriger Alkalimetallhalogenid-Lösungen, bei dem man eine wässrige Suspension von Asbestfasern und einem thermoplastischen Polymeren in festem, zerteiltem Zustand herstellt, die Suspension durch die durchbrochene Kathode ansaugt, um hier eine die Fasern und das Polymere enthaltende Lage zu bilden, und die Lage auf dem Träger zum Schmelzen des Polymeren erwärmt, dadurch gekennzeichnet, daß man ein Polymer, ausgewählt unter den Polymeren, die sich von nicht-substituierten cr-Olefinen mit zwei bis zehn Kohlenstoffatomen im Molekül ableiten, verwendet, und daß man vor dem Ansaugen der Suspension durch die durchbrochene Kathode das Polymer einer gesteuerten Oxidationsbehandlung unterwirft, um einen Gehalt von wenigstens 0,5 Gew.-% an aktivem Sauerstoff in dem Polymer zu schaffen.

2. Verfahren gemäß Anspruch 1, dadurch gekennzeichnet, daß man die Oxidation des Polymeren steuert, um einen Gehalt an aktivem Sauerstoff über 1 g aktivem Sauerstoff pro 100 g Polymer zu erhalten.

3. Verfahren gemäß Anspruch 1 oder 2, dadurch gekennzeichnet, daß man für die Oxidationsbehandlung eine wässrige Lösung von Ammonium- oder Alkalimetallpersulfat verwendet.

4. Verfahren gemäß irgend einem der Ansprüche 1 bis 3, dadurch gekennzeichnet, daß man ein Polymer, ausgewählt unter den Polymeren von nicht-substituierten Olefinen mit zwei bis sechs Kohlenstoffatomen im Molekül, verwendet.

5. Verfahren gemäß Anspruch 4, dadurch gekennzeichnet, daß das Polymer ein Copolymer von Ethylen und 1-Buten oder von Propylen ist.

6. Verfahren gemäß irgend einem der Ansprüche 1 bis 5, dadurch gekennzeichnet, daß die Lage 1-70 Gew.-% Polymer umfaßt.

7. Verfahren gemäß irgend einem der Ansprüche 1 bis 6, dadurch gekennzeichnet, daß man das Polymer in Fibrillenform verwendet.

## Claims

1. Process for the manufacture of a permeable diaphragm, in situ, on a perforated cathode of a cell for the electrolysis of aqueous solutions of alkali metal halides, in which an aqueous suspension of asbestos fibres and of a thermoplastic polymer in the divided solid state is prepared, the suspension is sucked through the perforated cathode in order to form thereon a sheet containing the fibres and the polymer, and the sheet is heated on the support in order to melt the polymer, characterised in that the polymer used is selected from amongst polymers derived from unsubstituted alpha-olefines containing from 2 to 10 carbon atoms in their molecule, and in that, before the suspension is sucked through the perforated cathode, the polymer is subjected to an oxidation treatment controlled so as to produce a proportion of at least 0.5% by weight of active oxygen in the polymer.

2. Process according to Claim 1, characterised in that the oxidation of the polymer is controlled so as to obtain a proportion of active oxygen of more than 1 g of active oxygen per 100 g of polymer.

3. Process according to Claim 1 or 2, characterised in that an aqueous solution of ammonium persulphate or an alkali metal persulphate is used for the oxidation treatment.

4. Process according to any one of Claims 1 to 3, characterised in that the polymer used is chosen from amongst polymers of unsubstituted olefines containing from 2 to 6 carbon atoms in their molecule.

5. Process according to Claim 4, characterised in that the polymer is a copolymer of ethylene and but-1-ene or propylene.

6. Process according to any one of Claims 1 to 5, characterised in that the sheet comprises from 1 to 70% by weight of polymer.

7. Process according to any one of Claims 1 to 6, characterised in that the polymer is used in the form of fibrils.
